# EUROPÄISCHE PATENTSCHRIFT

(11) **EP 0 175 157 B1**
(45) Veröffentlichungstag und Bekanntmachung des Hinweises auf die Patenterteilung: **26.04.1989**
(21) Anmeldenummer: 85110451.3
(22) Anmeldetag: 20.08.1985
(51) Int. Cl.: C23C 8/68

(54) **Verfahren zum Borieren von Metallen und Metall-Legierungen mittels fester Boriermittel**
Process for boriding metal and metal alloys by means of solid boriding agents
Procédé de boruration de métaux et alliages de métaux avec un agent de boruration solide

(30) Priorität: 23.08.1984 DE 3431044
(43) Veröffentlichungstag der Anmeldung: 26.03.1986
(73) Patentinhaber: Elektroschmelzwerk Kempten GmbH, 81737 München (DE)
(72) Erfinder: von Matuschka, Alfred Graf, Dipl.-Ing. (FH), D-8029 Sauerlach (DE); Trausner, Norbert, D-8961 Betzigau (DE)

(56) Entgegenhaltungen:
- US-A- 3 053 704
- US-A- 3 405 000
- CHEMICAL ABSTRACTS, Band 70, 1969, Seite 202, Nr. 22459d, Columbus, Ohio, US; & SU - A - 223 562 (ALL-UNION SCIENTIFIC-RESEARCH INSTITUTE OF ELECTROTHERMAL EQUIPMENT) 02-08-1968
- CHEMICAL ABSTRACTS, Band 92, Nr. 22, Juni 1980, Seite 186, Nr. 184210x, Columbus, Ohio, US; L.S. LYAKHOVICH et al.: "Advances in the solid-phase boronizing technology", & METALLURGIYA (MINSK) 1979, 13, 149-51

## Beschreibung

Es ist bekannt, auf Metallen oder Metallegierungen durch Reaktion mit borhaltigen Materialien sehr harte Oberflächen aus Boriden zu erzeugen. Diese Oberflächenhärtung kann mittels gasförmiger Stoffe wie Diboran oder Borhalogenide, flüssiger Medien, wie Boraxschmelzen oder auch fester Borierungsmittel auf Metalloberflächen erreicht werden. Aus toxikologischen, wirtschaftlichen und technologischen Gründen konnten sich in der Praxis nur feste Borierungsmittel durchsetzen, d. h. Pulver und Pasten.

Verfahren zum Borieren von Metallen und Metallegierungen mittels Pulver bzw. Pasten sind in DE-PS 17 96 215 (H. Kunst, Elektroschmelzwerk Kempten GmbH ; ausgegeben am 26. Juli 1973), DE-PS 21 46 472 (W. Fichtl et al., Elektroschmelzwerk Kempten GmbH, ausgegeben am 7. September 1978), DE-PS 22 08 734 (G. Wiebke et al. Elektroschmelzwerk Kempten GmbH, ausgegeben am 31, Juli 1980) und DE-AS 23 61017 (E. Preuschen, Vac-Hyd Processing GmbH, bekanntgemacht am 30. August 1979) eingehend beschrieben.

Beim Pulverborieren werden die zu borierenden Teile in Behälter angeordnet und mit borabgebendem Pulver dicht umgeben. Die Behälter werden dann in einen vorgeheizten Ofen geschoben und bei Temperaturen um 800 °C bis 1 100 °C gehalten, danach abgekühlt und anschließend entleert.

Beim Pastenborieren (DE-AS 23 61 017) wird eine möglichst gleichmäßig dicke Schicht des Borierungsmittels auf das Werkstück aufgetragen, getrocknet und bei Temperaturen von ca. 800 °C bis 1 100 °C mehrere Stunden lang behandelt.

Das Boriermittel enthält üblicherwiese kristallines oder amorphes Bor, Borcarbid, Ferrobor, Borax oder Gemische von mindestens zwei dieser Komponenten als borabgebende Substanz, als Füllstoffe beispielsweise Ruß. Siliciumcarbid, Kieselsäure, Aluminium- oder Magnesiumoxid und als Aktivatoren insbesondere komplexe Fluoride wie Kaliumtetrafluoroborat. Die Temperaturbehandlung wird in Kammer-, Topf-, Banddurchlauf-, Kettendurchlauf- oder Vakuumöfen durchgeführt.

Bei Pulverborierverfahren müssen die zu behandelnden Teile ein- und ausgepackt werden, was jeweils mit Staubbelastung verbunden ist. Die Aufwärm- und Abkühlperioden sind auf Grund des schlechten Wärmedurchgangs durch das Borierpulver relativ lang. Es wird meist ein Überschuß des verhältnismäßig teueren Boriermediums verwandt. Das Pastenborieren erfordert ein sehr gleichmäßig dickes Auftragen der Paste. Zeitaufwendig ist auch das Trocknen der Paste.

Aufgrund des bekannten guten Wärmeaustausches wäre daher die Anwendung der Wirbelschichttechnik vorteilhaft. Die Durchführung von Beschichtungsverfahren im Wirbelbett ist ebenfalls bereits bekannt. So wird beispielsweise in der US-A 3 405 000 ein Verfahren zum Beschichten von Metallgegenständen aus Nichteisenmetallen unter Verwendung eines Wirbelbettes beschrieben. Dabei werden die Metallgegenstände in dem Wirbelbett, dessen Teilchen aus Metallen bestehen, wobei unter anderem auch Bor genannt wird, auf 750 °C bis 1 250 °C erhitzt. Das Wirbelbett wird durch einen inerten Gasstrom erzeugt, dem bis zu 50 Vol.- % Joddampf als Reaktionsteilnehmer beigemischt sind. Außerdem muß in dem Reaktor mit Unterdruck gearbeitet werden, damit auf den zu beschichtenden Metallgegenständen ein einheitlicher glatter Überzug erzeugt werden kann. Bei Durchführung dieses Verfahrens finden sogenannte « Jod-Transpₒrtᵣeaktioₙₑₙ statt, .das heißt, einige der Teilchen verbinden sich mit dem Jod unter Bildung flüchtiger Jodide, die dann in Kontakt mit den zu beschichtenden Metal-Ioberflächen zersetzt werden und auf diesen einen Metallüberzug erzeugen. Neben den Beschichtungsteilchen aus Metallen oder Metallverbindungen können zusätzlich noch inerte Teilchen auf Oxidbasis vorhanden sein.

Diese Patentschrift vermittelt daher die Lehre für ein Metallbeschichtungsverfahren im Wirbelbett, bei dem feste und gasförmige Reaktionsteilnehmer unter Bildung flüchtiger Verbindungen reagieren, die sich dann im angegebenen Temperaturbereich bei Berührung mit den zu beschichtenden Metalloberflächen unter Bildung eines Metallüberzugs auf denselben zersetzen, wobei diese thermische Zersetzungreaktion durch Anwendung von Unterdruck begünstigt wird. Anregungen für ein Borierungsverfahren im Wirbelbett, bei dem durch ausschließlich feste Reaktionsteilnehmer in einer thermochemischen Reaktion auf den zu borierenden Metalloberflächen aus Eisen und Nichteisenmetallen eine Borid-Diffusionsschicht erzeugt werden soll, waren diesem Stand der Technik jedoch nicht zu entnehmen. Die für die Auslösung dieser thermochemischen Reaktion im für Borierungsverfahren üblichen Temperaturbereich erforderlichen Aktivatoren können nämlich nicht als gasförmige Reaktionsteilnehmer in den Reaktionsraum eingebracht werden, sondern müssen als Feststoffe in engem Kontakt mit den borabgebenden Feststoffen zur Verfügung stehen.

Die Erzeugung von Borid-Diffusionsschichten aus festen Borspendern und festen Aktivatoren ist an sich aus den oben erwähnten Pulverpackmethoden bekannt, ebenso die Tatsache, daß für die Steuerung oder Kontrolle der Borierwirkung inerte Füllstoffe notwendig sind, die insbesondere bei Eisenmetallen die Bildung von einphasigen Fe₂B-Diffusionsschichten ermöglichen.

Der Einsatz der festen Borspender, Aktivatoren und Füllstoffe in Form eines einfachen Pulvergemisches, wie bei den Pulverpackmethoden ist jedoch unter den bekannten erosiven Bedingungen eines Wirbelbetts unmöglich.

Aufgabe der Erfindung ist es daher, ein Verfahren zur Herstellung eines festen Boriermittels in Granulatform zu entwickeln, das ein einfaches' und rasches Borieren eines Metalles in einem Wirbelbett mit an der chemischen Reaktion unbeteiligtem Wirbelgas ermöglicht. Form und Größe der Teilchen allein sind dabei nicht entscheidend, sondern die Kombination der zum Borieren erforderlichen Bestandteile (Borspender, Aktivatoren, Füllstoffe) in jeweils ein und demselben Teilchen. Damit soll sichergestellt werden, daß die wesentlichen Bestandteile jeweils zeitgleich auf die zu borierende Oberfläche auftreffen, aber auch ein vorzeitiger Zerfall der Granulatkörner unter den harten Wirbelbettbedingungen vermieden wird.

Diese Aufgabe wird erfindungsgemäß durch ein Verfahren zur Herstellung von Boriergranulat gelöst, das aus nahezu kugelförmigen Teilchen mit einer Korngröße von 0,025 mm bis 5,0 mm auf Grundlage von borabgebenden Substanzen, Aktivatoren, Füllstoffen und Bindemitteln besteht, wobei das Boriergranulat durch Sprühtrocknen einer wäßrigen Suspension aus den genannten Bestandteilen unter Verwendung von Emulgatoren, Hilfsstoffen und Bindemitteln, ausgewählt aus Mono-, Di- und/oder Polysacchariden, bei Temperaturen zwischen 120°C bis 750 °C hergestellt wird. Das nach diesem Verfahren hergestellte Boriergranulat wird vorzugsweise zum Borieren von Metallen und Metall-Legierungen im Wirbelbett bei einer Temperatur von 580 °C bis 1 300 °C verwendet, wobei das Wirbelbett mit an der chemischen Reaktion unbeteiligtem Wirbelgas erzeugt wird.

Ein Borierungsmittel in granulierter Form ist aus DE-A-2 127 096 (H. Krzyminski, Deutsche Gold- und Silber-Scheideanstalt, offengelegt am 14. Dezember 1972) bekannt. Auf Grund seines zylinderförmigen Korns ist es jedoch für ein Wirbelschichtverfahren ungeeignet. Die bekannten Borierpulver können wegen ihrer Korngröße und Kornverteilung nicht in diesem Verfahren eingesetzt werden. Zum Borieren im Wirbelbett können prinzipiell alle erfindungsgemäß hergestellten festen Formulierungen von Boriermitteln verwandt werden, deren nahezu kugelförmiges Korn bei der Reaktionstemperatur im strömenden gasförmigen Medium in einem fluidisierten Zustand gehalten werden kann. Bevorzugt werden nahezu kugelförmige Teilchen mit einer Korngröße von 0,05 bis 2,0 mm.

Das erfindungsgemäße hergestellte Boriergranulat kann beispielsweise aus allen Pulvern formuliert werden, die bisher mit Erfolg beim Borieren von Metallen eingesetzt wurden. Als borabgebende Substanzen können sie amorphes oder kristallines Bor, Borcarbid, Borax oder Metallboride enthalten, oder Mischungen aus mindestens zwei dieser Stoffe. Besonders bevorzugt ist Borcarbid. Als Füllstoffe, die gleichzeitig Streckmittel sind, können Ruß, Siliciumcarbid, Aluminium-, Magnesium- und Siliciumoxide, Silikate, nicht borierbare Metalle, deren Mischungen bzw. ähnliche Substanzen dienen. Als Aktivatoren können die Boriermittel alle Stoffe einzeln oder im Gemisch enthalten, die bisher als Aktivatoren beim Borieren von Metallen und deren Legierungen eingesetzt wurden. Bevorzugt sind komplexe Fluoride, insbesonders Kaliumtetrafluoroborat.

Zum Granulieren des Boriermittels wird erfindungsgemäß eine für diesen Zweck untypische Methode verwendet : das Sprühtrocknen. Dieses Verfahren wird im Allgemeinen zur Herstellung von hochdispersen und redispergierbaren Teilchen, d. h. Partikel von geringer mechanischer Stabilität eingesetzt. Durch das Sprühtrocknen der Boriermischung werden jedoch Teilchen gebildet, die mechanisch stabil sind und auf Grund ihrer fast kugelförmigen Geometrie, ihrer Korngröße, ihrer engen Korngrößenverteilung und ihrer Dimensionsstabilität unter Reaktionsbedingungen für die Anwendung in einem Wirbelbett-verfahren besonders geeignet sind. Vor dem Sprühtrocknen werden dem zu granulierenden Pulver Bindemittel, ein Dispersionsmittel, das sich den Pulverbestandteilen gegenüber inert verhält und Emulgatoren, zugegeben. Als Bindemittel werden Saccharide, Disaccharide, Polysaccharide und Gemische von mindestens zwei dieser Stoffe bevorzugt. Als Dispersionsmittel, das sich den Pulverbestandteilen gegenüber inert verhält ist aus Umwelt- und Kostengründen Wasser bevorzugt. Bezogen auf Gewicht von zu granulierendem Boriermittel und Stabilisator werden 10 bis 100 Gewichtsprozent, vorzugsweise 20 bis 70 Gewichtsprozent Dispersionsmittel, zugegeben. Das Einsetzen von mehr Dispersionsmittel ist möglich, er fordert aber höheren Energieverbrauch bzw. geringeren Durchsatz beim Sprühtrocknen. Dem zu granulierenden Gemisch können Emulgatoren zugegeben werden. Obwohl nicht unbedingt erforderlich, können Hilfsstoffe wie Schutzkolloide, Antischaummittel und Verdüsungshilfen zugesetzt werden. Bindemittel wird vorzugsweise in Mengen von 2 bis 30 Gewichtsprozent, bezogen auf die Summe des Gewichts trockenen Granulats, d. h. borabgebende Substanz, Füllstoffe und Aktivatoren, Emulgatoren, Hilfsstoffe und Bindemittel eingesetzt; besonders bevorzugt sind Mengen zwischen 5 und 20 Gewichtsprozent. Die Mengen an borgebender Substanz können je nach den Affinitäten der zu borierenden Oberflächen zwischen 2 und 90 Gewichtsprozent bezogen auf das trockene Granulat, betragen. Der Aktivator wird in Mengen von 1 bis 15, vorzugsweise 3 bis 8 Gewichtsprozent eingesetzt. Größere Mengen an Aktivator bringen keine Vorteile.

Im Borierverfahren in der Wirbelschicht kann das Boriergranulat als einziges Schüttgut, es kann aber auch in Mischung mit einem gegen die borabgebende Substanz inertem Granulat eingesetzt werden. Solch inertes Granulat kann beispielsweise aus oben genannten Füllstoffen bestehen.

Das Borierverfahren im Wirbelbett wird in einer Retorte aus einem gasdichten, und bei der Reaktionstemperatur stabilem Werkstoff durchgeführt, vorzugsweise in Keramik- oder mit Keramik innbenbeschichteten Retorten.

Als Wirbelgase werden vorzugsweise inerte Gase und Gasgemische, oder reduzierende Gase und Gasgemische eingesetzt. Beispiele für inerte Gase bzw. Gasgemische sind Stickstoff, Argon und deren Gemische. Beispiele für reduzierende Gase bzw. Gasgemische sind Wasserstoff, Ammoniakspaltgas, Formiergas (5-30 % Wasserstoff, 70-95 % Stickstoff), Kohlenwasserstoffe, Gemische von mindestens zwei dieser reduzierenden Gase und Gemische von mindestens einem reduzierendem Gas mit mindestens einem Inertgas.

Das Borierverfahren wird bei Temperaturen von 580 °C bis 1 300 °C, vorzugsweise bei 580 °C bis 1 100 °C, insbesondere bei 800 °C bis 1 100 °C durchgeführt. Der Wirbelbettborierprozeß erlaubt eine kontinuierliche bzw. halbkontinuierliche Fahrweise zum Borieren von Einzel- und Serienteilen, auch in Verbindung mit Folgebehandlungen. Im Allgemeinen ist es ratsam, die zu borierenden Werkstücke vor dem eigentlichen Borierungsschritt vorzuwärmen. Während des Prozesses kann weitgehend verbrauchtes Boriergranulat aus der Wirbelschicht entfernt werden, beispielsweise durch Absaugen oder pneumatische Förderung ; unverbrauchtes Boriermittel kann dem Reaktor jederzeit zugegeben werden. Vollkontinuierliche Fahrweise kann beispielsweise durch Führung des Boriermittelstoffstroms im Wanderbett erreicht werden. Dem Borierverfahren können sich weitere in der Metallbehandlung bewährte Verfahrensschritte anschließen. Dem Borieren von Stählen kann beispielsweise das Diffusionsglühen, Austenitisieren, Abschrecken und/oder Anlassen folgen.

Im Vergleich mit den Pulverborierverfahren, bei denen meist ein großer Überschuß an Boriermittel eingesetzt wird, erlaubt das Wirbelbett-Verfahren eine wirtschaftlichere Ausnutzung des relativ teuren Boriermediums. Das Wirbelbett borieren erzeugt eine geschlossene Boridschicht von gleichmäßiger Dicke. Durch das Wirbelbett-Verfahren können alle Metalle und Metallegierungen boriert werden, die auch in den bisher bekannten Verfahren boriert werden konnten. Beispiele für diese Metalle bzw. Metallegierungen sind Eisen, Kobalt, Nickel, Titan, Stähle, Hartmetall und Legierungen, die Eisen, Kobalt, Nickel und/oder Titan enthalten. An der Oberfläche von eisenhaltigen Legierungen bzw. von Eisen wird eine einphasige Eisenboridschicht erzielt, d. h. das gebildete Eisenborid besteht im wesentlichen aus Fe₂B. Durch die meisten anderen Verfahren werden zweiphasige Schichten erzeugt, deren eine Phase Fe₂B und deren andere FeB enthält. In solchen zweiphasigen, Eisenborid enthaltenden Schichten können Spannungen auftreten, die letztlich zu Rissen führen.

### Beispiele

### A. Herstellung des Boriergranulats

Eine Suspension von
20 950 g Siliziumcarbid
810 g Borcarbid (unter der geschützten Bezeichnung « Tetrabor der Firma Elektroschmelzwerk Kempten GmbH, München, BRD, handelsüblich)
1 160 g Kaliumtetrafluoroborat
2 000 g einer 50 Gew. %-igen wäßrigen Saccharose-Lösung
13 000 g Wasser und
0,2 g Emulgator (unter der geschützten Bezeichnung « Targo 1128 X der Firma Benckiser und Knapsack, Ladenburg, BRD, handelsüblich) wird bei 30 °C aufgerührt und dem Sprühturm, der auf ca. 350 °C vorgeheizt ist, von oben langsam zugeführt. Ein trockenes Granulat fällt mit ca. 60 °C an. Es besteht aus nahezu kugelförmigen Partikeln einer Korngröße zwischen 0,080 mm und 0,220 mm.

### B. Wirbelbettborieren

Zum Borieren wurden die Werkstücke auf die gewünschte Reaktionstemperatur erhitzt. Die Reaktion wird in einem von außen beheizten Wirbelbett durchgeführt, dessen innere Wandung aus Keramik besteht. Eine bevorzugte Ausführungsform einer verwendbaren Apparatur ist in Fig. 1 dargestellt. Hierin bedeuten
1 den Absaugstutzen,
2 ein feines Maschensieb,
3 ein Thermoelement,
4 und 5 Tragstangen bzw. Aufhängung für das Werkstück,
6 die Ausmauerung,
7 Heizelemente,
8 die Behälterwand,
9 das Wirbelbett,
10 das zu borierende Werkstück,
11 ein Thermoelement,
12 grobkörniges SiC/A1₂0₃ (zur besseren Verteilung des Wirbelgases)
13 eine Lochplatte,
14 die Gas-Ausgleichs- und Mischkammer und
15 die Gaszuführung.

### Beispiel 1 :

Eine Platte aus dem Stahl Ck 45 wurde in einem gemäß A hergestellten Boriermittel im Wirbelbett bei 920 °C eingehängt und in diesem 2 Stunden lang auf Temperatur gehalten. Nach dieser Zeit . kühlte die Probe im hochgezogenen Schacht des Wirbelbettofens in der Gasatmosphäre ab. Als Wirbelgas wurde Formiergas (95% Stickstoff, 5 % Wasserstoff) verwendet. Die Probe war oberflächlich frei von Boriermittel. Unter diesen Borierbedingungen entstand eine einphasige Boridschicht einer Dicke von ca. 100 µm.

### Beispiel 2 :

Klinken und Schaltnocken aus Stahl St 37 K wurden gemäß Beispiel 1, jedoch 3 Stunden, bei 920 °C im Wirbelbett boriert. Als Wirbelgas wurde Formiergas (90% Stickstoff, 10% Wasserstoff) verwendet.

Die Schliffuntersuchung ergab eine einphasige Boridschichtdicke von ca. 140 _{IL}m.

### Beispiel 3 :

Zahnräder aus 42 CrMo 4- Stahl wurden 45 min. lang bei 860 °C mit gemäß A hergestelltem Boriermittel unter Verwendung von Formiergas (90 % Stickstoff, 10 % Wasserstoff) als Wirbelgas boriert.

Dann wurden die Zahnräder dem Wirbelbett entnommen und anschließend im Ölbad abgeschreckt. Die Zahnräder wiesen eine einphasige Boridschicht von 30 wm Dicke auf. Die Dauer der Behandlung vom Vorbereiten bis zum Ende der Härtung betrug ca. 2 Stunden. Nach den bisher bekannten Verfahren waren zum Erzielen eines äquivalenten Ergebnisses ein Behandlungszyklus von mindestens zwei Tagen Dauer notwendig.

## Patentansprüche

1. Verfahren zur Herstellung von Boriergranulat, das aus nahezu kugelförmigen Teilchen mit einer Korngröße von 0,025 mm bis 5,0 mm auf Grundlage von borabgebenden Substanzen, Aktivatoren, Füllstoffen und Bindemitteln besteht, durch Sprühtrocknen einer wäßrigen Suspension aus den genannten Bestandteilen unter Verwendung von Emulgatoren, Hilfsstoffen und Bindemitteln, ausgewählt aus Mono-, Di- und/oder Polysacchariden, bei Temperaturen zwischen 120 °C _{.}und 750 °C.

2. Verfahren nach Anspruch 1, wobei aus nahezu kugelförmigen Teilchen mit einer Korngröße von 0,05 mm bis 2,0 mm bestehendes Boriergranulat hergestellt wird.

3. Verwendung eines nach Anspruch 1 oder 2 hergestellten Boriergranulats zum Borieren von Metallen und Metall-Legierungen im Wirbelbett bei einer Temperatur von 580 °C bis 1 300 °C, wobei das Wirbelbett mit an der chemischen Reaktion unbeteiligtem Wirbelgas erzeugt wird.

## Claims

1. Process for preparing borating granules which are composed of virtually spherical particles having a particle size of 0.025 mm to 5.0 mm based on boronreleasing substances, activators, fillers and binders, by spray drying an aqueous suspension of the constituents mentioned using emulsifiers, auxiliary substances and binders selected from mono-, di- and/or polysaccharides, at temperatures between 120°C and 750 °C.

2. Process according to claim 1, in which borating granules are prepared which are composed of virtually spherical particles having a particle size of 0.05 mm to 2.0 mm.

3. Use of borating granules prepared according to claim 1 or 2 for borating metals and metal alloys in a fluidized bed at a temperature of 580 °C to 1 300 °C, the fluidized bed being produced with fluidizing gas which does not participate in the chemical reaction.

## Revendications

1. Procédé pour préparer du granulé pour boruration, consistant en des particules presque sphériques ayant une grosseur de grain de 0,025 mm à 5,0 mm, à base de substances cédant du bore, d'activateur, de charges et de liants, par séchage par atomisation d'une suspension aqueuse des constituants cités, avec utilisation d'émulsifiants, d'adjuvants et de liants, choisis parmi des monosaccharides, des disaccharides et/ou des polysaccharides, à des températures comprises entre 120 °C et 750 °C.

2. Procédé selon la revendication 1, dans lequel on prépare des granulés pour boruration consistant en des particules presque sphériques ayant une grosseur de grain de 0,05 mm à 2,0 mm.

3. Utilisation d'un granulé pour boruration, préparé selon la revendication 1 ou 2, pour borurer des métaux et alliages de métaux en lit fluidisé, à une température de 580 °C à 1 300 °C, le lit fluidisé étant obtenu à l'aide d'un gaz de fluidisation ne participant pas à la réaction chimique.
